# EUROPÄISCHE PATENTSCHRIFT

(11) **EP 3 269 838 B1**
(45) Veröffentlichungstag und Bekanntmachung des Hinweises auf die Patenterteilung: **01.09.2021**
(21) Anmeldenummer: 16178936.7
(22) Anmeldetag: 12.07.2016
(51) Int. Cl.: C22F 1/18, C22C 14/00, C22C 30/00

(54) **HOCHWARMFESTE TIAL-LEGIERUNG, HERSTELLUNGSVERFAHREN EINES BAUTEILS AUS EINER ENTSPRECHENDEN TIAL-LEGIERUNG UND BAUTEIL AUS EINER ENTSPRECHENDEN TIAL-LEGIERUNG**
HIGH TEMPERATURE RESISTANT TIAL ALLOY, METHOD FOR PRODUCTION OF A COMPOSENT FROM A CORRESPONDING TIAL ALLOY, COMPONENT FROM A CORRESPONDING TIAL ALLOY
ALLIAGE TIAL THERMOSTABLE, PROCÉDÉ DE PRODUCTION D'UN COMPOSANT CONSTITUÉ D'UN ALLIAGE TIAL CORRESPONDANT, COMPOSANT CONSTITUÉ D'UN ALLIAGE TIAL CORRESPONDANT

(43) Veröffentlichungstag der Anmeldung: 17.01.2018
(73) Patentinhaber: MTU Aero Engines AG, 80995 München (DE)
(72) Erfinder: Dr. Smarsly, Wilfried, 81669 München (DE); Dr. Schloffer, Martin, 81247 München (DE); Dr. Clemens, Helmut, 8700 Leoben (AT); Klein, Thomas, 8700 Leoben (AT)

(56) Entgegenhaltungen:
- EP-A1- 2 851 445
- WO-A2-2012/041276
- US-A1- 2016 010 184
- KLEIN THOMAS ET AL: "Silicon distribution and silicide precipitation during annealing in an advanced multi-phase[gamma]-TiAl based alloy", ACTA MATERIALIA, ELSEVIER, OXFORD, GB, Bd. 110, 23. März 2016 (2016-03-23), Seiten 236-245, XP029497149, ISSN: 1359-6454, DOI: 10.1016/J.ACTAMAT.2016.03.050
- None

## Beschreibung

### HINTERGRUND DER ERFINDUNG

### GEBIET DER ERFINDUNG

Die vorliegende Erfindung betrifft eine hochwarmfeste TiAl - Legierung und ein Verfahren zur Herstellung eines Bauteils aus einer derartigen TiAl - Legierung sowie ein entsprechendes Bauteil.

### STAND DER TECHNIK

TiAl - Legierungen, die als Hauptbestandteile - also als chemische Elemente mit den höchsten Anteilen in der Zusammensetzung - Titan und Aluminium aufweisen, werden aufgrund ihres niedrigen spezifischen Gewichts und ihren guten Festigkeitseigenschaften, insbesondere Hochtemperaturfestigkeitseigenschaften als Werkstoffe für bewegte Teile in Motoren und Gasturbinen, z.B. als Laufschaufeln, eingesetzt. Ein Beispiel für eine TiAl - Legierung und ihren Einsatz in Strömungsmaschinen, wie Flugtriebwerken, ist in der WO 2009/052792 A2 gegeben, die einen TiAl - Werkstoff für ein Gasturbinenabbauteil beschreibt, welcher 42 bis 45 at.% Aluminium, 3bis 8 at.% Niob, 0,2 bis 0,3 at.% Molybdän und/oder Mangan, 0,1 bis 1 at.% Bor und/oder Kohlenstoff und/oder Silizium sowie Rest Titan umfasst. Diese Legierung wird bei der Herstellung so eingestellt, dass der Werkstoff bei Raumtemperatur β - Ti - Phase und/oder B2 - Ti - Phase aufweist, die beide nachfolgend kurz als β - Phase bezeichnet werden sollen. Die β - Phase dient hierbei dazu, bei hohen Temperaturen, bei denen in TiAl - Legierungen mit entsprechend hohem Aluminiumteil ein wesentlicher Teil des Werkstoffs als α - Ti - Phase mit hoher Aluminiumlöslichkeit vorliegen kann, eine Vergröberung der α - Ti - Körner zu vermeiden, um ein für die Duktilität und Kriechfestigkeit des Werkstoffs günstiges homogenes Gefüge mit geleichmäßigen, nicht zu groben Gefügestrukturen zu erreichen. Die β - Phase stabilisiert hierbei die Korngrenzen der α - Ti - Körner und wirkt so einer Vergröberung entgegen.

Allerdings weisen derartige TiAl - Legierungen immer noch Defizite hinsichtlich der Kriechbeständigkeit auf, so dass insbesondere in dieser Hinsicht Verbesserungsbedarf besteht.

Weitere TiAl - Legierungen sind aus der EP2851445A1 sowie aus dem Artikel "Silicon distribution and silicide precipitation during annealing in an advanced multiphase γ-TiAl based alloy", Klein, Thomas et al, ACTA MATERIALIA, ELSEVIER, OXFORD, GB, Bd. 110, 23. März 2016 (2016-03-23), Seiten 236-245" bekannt.

### OFFENBARUNG DER ERFINDUNG

### AUFGABE DER ERFINDUNG

Es ist deshalb Aufgabe der vorliegenden Erfindung eine TiAl - Legierung sowie ein Verfahren zur Herstellung eines Bauteils aus einer TiAl - Legierung und ein entsprechendes Bauteil bereitzustellen, wobei die TiAl - Legierung und die daraus hergestellten Bauteile ein ausgewogenes Eigenschaftsprofil mit ausreichender Festigkeit, Duktilität und insbesondere Kriechbeständigkeit aufweisen sollen.

### TECHNISCHE LÖSUNG

Diese Aufgabe wird gelöst mit einer TiAl - Legierung mit den Merkmalen des Anspruchs 1, einem Verfahren zur Herstellung eines Bauteils aus einer TiAl - Legierung mit den Merkmalen des Anspruchs 2 sowie einem Bauteil aus einer TiAl - Legierung mit den Merkmalen des Anspruchs 8. Vorteilhafte Ausgestaltungen sind Gegenstand der abhängigen Ansprüche.

Die Erfindung schlägt zur Verbesserung der Kriechbeständigkeit von TiAl - Legierungen bzw. daraus hergestellter Bauteile insbesondere für Strömungsmaschinen, wie Gastrubinen und Flugtriebwerke vor, auf die β - Phase zur Behinderung des Kornwachstums von α - Ti - Körnern bei hohen Temperaturen im Wesentlichen zu verzichten und das Wachstum der α - Ti - Körner bei hohen Temperaturen durch die Ausscheidung von Siliziden zu behindern. Der Begriff "im Wesentlichen auf die β - Phase verzichten" bzw. "im Wesentlichen keine β - Phase" bedeutet in diesem Zusammenhang, dass die β - Phase in der fertigen Legierung weniger als 5 Vol.-%, vorzugsweise weniger als 2 Vol.-% und weiter bevorzugt 0 Vol.-% ausmacht. Durch die Vermeidung der β - Phase bzw. die Beschränkung der β - Phase auf minimale Anteile im Gefüge kann die Kriechbeständigkeit verbessert werden, wobei gleichzeitig weiterhin ein homogenes Gefüge mit feinen Strukturen erzielt werden kann. Hierzu schlägt die Erfindung vor, eine TiAl - Legierung auszuwählen, die neben den Hauptlegierungsbestandteilen Titan und Aluminium wenigstens Niob, Molybdän, Kohlenstoff, Bor und Silizium aufweist und zudem Zirkon und/oder Wolfram aufweist, wobei Silizium zur Bildung der Silizide vorgesehen ist, die das Kornwachstum der α - Ti - Körner bei entsprechend hohen Temperaturen behindern sollen, um eine Vergröberung der Mikrostruktur entgegenzuwirken. Die TiAl - Legierung soll so ausgewählt werden, dass bei der gewählten chemischen Zusammensetzung der TiAl - Legierung ein α - Phasen - Temperaturbereich gegeben ist, in dessen Temperaturbereich im Wesentlichen α - Ti - Phase mit Siliziden vorliegt. Eine entsprechende TiAl - Legierung, die in einem bestimmten Temperaturintervall für die gegebene chemische Zusammensetzung im Wesentlichen in der Form des α - Ti vorliegt, kann durch Simulationserrechnungen mit entsprechenden Simulationsprogrammen, die eine Vielzahl von thermodynamischen Daten berücksichtigen, und/oder durch die Herstellung von entsprechenden Testschmelzen bzw. Testlegierungen und metallographische Untersuchung der Testlegierungen ermittelt werden.

Wenn eine entsprechende TiAl - Legierung mit einer bestimmten chemischen Zusammensetzung ausgewählt worden ist, die einen α - Phasen - Temperaturbereich aufweist, in dem die entsprechende TiAl - Legierung im Wesentlichen einphasig als α - Ti - Phase vorliegt, wobei lediglich Silizide zusätzlich in dem Temperaturbereich vorliegen, wird bei dem erfindungsgemäßen Verfahren eine derartige TiAl - Legierung mit der gewählten chemischen Zusammensetzung erschmolzen und anschießend in einem weiteren Schritt zu einem Halbzeug gegossen oder zu TiAl - Pulver verdüst, wobei das Halbzeug bereits ein endkonturnahes Zwischenprodukt oder ein Ausgangsprodukt für eine weitere Umformung zu einem Vorprodukt sein kann. Beispielsweise kann das gegossene Halbzeug durch Schmieden zu einem Vorprodukt umgeformt werden. Das TiAl - Pulver kann zur weiteren Verarbeitung in pulvermetallurgischen Herstellungsverfahren, wie generativen Fertigungsverfahren eingesetzt oder durch heißisostatisches Pressen (HIP) oder dergleichen verdichtet, zusammengefügt und/oder verformt werden, um ebenfalls ein Vorprodukt zu schaffen.

Nachfolgend wird das gegossene Halbzeug oder ein aus dem Halbzeug oder aus dem TiAl - Pulver hergestelltes Vorprodukt so von einer Silizidstarttemperatur abgekühlt, sodass sich Silizide ausscheiden können, um eine Ausscheidungsstabilisierung vorzunehmen. Die Abkühlung von der Silizidstarttemperatur kann beispielsweise direkt nach dem Gießen des Halbzeugs beim Abkühlen des Gussstücks erfolgen oder, falls das Halbzeug nach dem Gießen durch Warmumformen zu einem Vorprodukt ungeformt wird, durch Abkühlen von der Umformungstemperatur. Weiterhin kann das Vorprodukt nach seiner Herstellung auf eine Silizidstarttemperatur erwärmt werden und das Vorprodukt von der Silizidstarttemperatur in der Weise abgekühlt werden, dass sich die gewünschten Silizide ausscheiden. Wird die TiAl - Legierung als Pulver zur pulvermetallurgischen Herstellung eines Bauteils verwendet, beispielsweise zur additiven Fertigung eines Bauteils durch lageweises Abscheiden der Pulverpartikel oder durch vakuumdichtes Verkapseln und Fügen des Pulvers durch heißisostatisches Pressen zu einem Vorprodukt, kann das durch das Pulver erzeugte Vorprodukt ebenfalls auf eine Silizidstarttemperatur gebracht und von dieser in der Weise abgekühlt werden, dass Silizide ausgeschieden werden können. Auch bei der pulvermetallurgischen Herstellung kann das Vorprodukt von einer bei der Herstellung bereits vorliegenden Temperatur, wie beispielsweise der HIP - Temperatur so abgekühlt werden, dass eine Silizidausscheidung erfolgt. In diesem Fall ist also die HIP - Temperatur die Silizidstarttemperatur. Um eine Ausscheidung der Silizide zu ermöglichen, muss die Abkühlung von der Silizidstarttemperatur ausreichend langsam erfolgen, um die Möglichkeit zur Ausscheidung der Silizide zu geben.

Anschließend wird in einem weiteren Schritt des erfindungsgemäßen Verfahrens eine Wärmebehandlung des ausscheidungsstabilisierten Halbzeugs oder Vorprodukts in dem α - Phasen - Temperaturbereich durchgeführt, in dem das Halbzeug oder Vorprodukt im Wesentlichen als α - Ti - Phase mit ausgeschiedenen Siliziden vorliegt, wobei die Silizide einer Vergröberung der α - Ti - Körner entgegenwirken. Während dieses Schrittes löst sich vorhandene β - Phase weitgehend oder vollständig auf. Die Wärmebehandlung in dem α - Phasen - Temperaturbereich kann für eine Zeitdauer von 0,5 bis 2 Stunden, insbesondere von 0,5 bis 1 Stunde erfolgen, wobei das Abkühlen so erfolgt, dass sich aus den α - Ti - Körnern globulare Kolonien aus Lamellen aus α₂ - Ti₃Al und γ - TiAl bilden, wobei die zuvor bei der Ausscheidungsstabilisierung des Werkstoffs erzeugten Silizidausscheidungen zusätzlich vorliegen. Damit ist eine Mikrostruktur gegeben, die ein hervorragendes, ausgewogenes Eigenschaftsprofil mit einer verbesserten Kriechbeständigkeit aufweist.

Die Silizidstarttemperatur, auf die ein Halbzeug nach dem Gießen oder ein nach dem Gießen umgeformtes Vorprodukt oder ein durch ein pulvermetallurgisches Verfahren hergestelltes Vorprodukt während der Ausscheidungsstabilisierung der TiAl - Legierung erwärmt wird, kann bei einer Temperatur über einer Silizidauflösungstemperatur des Werkstoffs liegen, so dass bei der Silizidstarttemperatur das Silizium weitgehend in Lösung ist, um dann beim Abkühlen des Halbzeugs oder Vorproduktes eine homogene Ausscheidung der Silizide zu ermöglichen.-Liegen beispielsweise grobe Silizide durch den Gussprozess vor, können diese durch die Lösungsglühung bei der Silizidstarttemperatur oberhalb einer Silzidauflösungstemperatur aufgelöst werden. Das dadurch vergröberte Gefüge kann durch Schmieden gefeint werden, wobei durch gezieltes Abkühlen von der Schmiedetemperatur feine Silizide ausgeschieden werden können. Allerdings kann die Silizidstarttemperatur auch unterhalb einer Silizidauflösungstemperatur liegen, wenn die Silizidstarttemperatur die Temperatur bei einer Umformung oder Kompaktierung eines Halbzeugs oder eines Vorprodukts ist. Beispielsweise kann beim Konsolidieren des Pulvers durch HIPen oder beim Nachverdichten eines pulvermetallurgisch aufgebauten Vorprodukts durch HIPen eine Temperatur deutlich unterhalb der Silizidauflösungstemperatur eingestellt werden, so dass sich Silizide bilden können.

Entsprechend kann der α - Phasen - Temperaturbereich, in dem die anschließende Wärmebehandlung des auscheidungsstabilisierten Halbzeugs oder Vorprodukts durchgeführt wird, unterhalb einer Silizidauflösungstemperatur der TiAl - Legierung und oberhalb einer γ - Solvus - Temperatur, bei der die gesamte γ - TiAl - Phase in α - Ti - Phase in Lösung geht, liegen, so dass sichergestellt ist, dass im α - Phasen - Temperaturbereich bis auf die vorhandenen Silizide im Wesentlichen ausschließlich α - Ti - Phase vorliegt. Insbesondere kann der Anteil der α - Ti - Phase im α - Phasen - Temperaturbereich im Bereich von 95 vol.% oder mehr, insbesondere 98 vol.% oder mehr liegen.

Eine entsprechende TiAl - Legierung, die einen geeigneten α - Phasen - Temperaturbereich mit einer ausreichend hohen Silizidauflösungstemperatur und einer wenigstens 15 K, insbesondere wenigsten 20 K niedrigeren γ - Solvus - Temperatur aufweist, bei der keine γ - TiAl - Anteile mehr vorliegen, sondern ausschließlich α - Ti - Phase weist eine chemische Zusammensetzung mit 42 bis 48 at.% Aluminium, vorzugsweise 43 bis 45 at.% Aluminium, 3 bis 5 at.% Niob, vorzugsweise 3,5 bis 4,5 at.% Niob, 0,05 bis 1 at.% Molybdän, vorzugsweise 0,85 bis 0,95 at.% Molybdän, 0,2 bis 2,2 at.% Silizium, vorzugsweise 0,25 bis 0,35 at.% Silizium, 0,2 bis 0,4 at.% Kohlenstoff, vorzugsweise 0,25 bis 0,35 at.% Kohlenstoff, 0, 05 bis 0,2 at.% Bor, vorzugsweise 0,05 bis 0,15 at.% Bor sowie Titan und unvermeidbare Verunreinigungen auf, wobei Titan in einer Menge vorgesehen ist, dass die Summe der chemischen Elemente der Legierung 100 at.% ergibt.

Erfindungsgemäße Alternativen der TiAl - Legierung, die insbesondere durch das oben beschriebene Herstellungsverfahren erzeugt werden bzw. Bauteile aus dieser TiAl - Legierung, umfassen wenigstens eines der Elemente aus einer Gruppe, die Wolfram, Zirkon und Hafnium umfasst. Mit derartigen Legierungen können die beschriebenen Gefüge bei Raumtemperatur bzw. im α - Phasen - Temperaturbereich eingestellt werden. Zudem können die genannten Legierungsbestandteile den Legierungen bzw. den damit hergestellten Bauteilen zusätzliche Eigenschaften verleihen.

Die TiAl - Legierung beinhaltet nach einer erfindungsgemäßen Alternative neben Titan und unvermeidbaren Verunreinigungen 43,5 bis 45 at.% Aluminium, 3,5 bis 4,5 at.% Niob, 0,1 bis 0,5 at.% Molybdän, 0,4 bis 1 at.% Wolfram, 0,25 bis 0,35 at.% Silizium, 0,25 bis 0,35 at.% Kohlenstoff und 0,05 bis 0,15 at.% Bor, wobei die Legierung genau diese Zusammensetzung aufweisen kann oder zusätzliche weitere Legierungselemente umfassen kann. In jedem Fall ist der Anteil an Titan so gewählt, dass die Summe der chemischen Elemente der Legierung 100 at.% ergibt.

Die TiAl - Legierung beinhaltet nach einer weiteren erfindungsgemäßen Alternative neben Titan und unvermeidbaren Verunreinigungen 43,5 bis 45 at.% Aluminium, 3,5 bis 4,5 at.% Niob, 0,85 bis 0,95 at.% Molybdän, 0,1 bis 3 at.% Zirkon, 0,25 bis 2,2 at.% Silizium, 0,25 bis 0,35 at.% Kohlenstoff und 0,05 bis 0,15 at.% Bor , wobei die Legierung genau diese Zusammensetzung aufweisen kann oder zusätzliche weitere Legierungselemente umfassen kann. In jedem Fall ist der Anteil an Titan so gewählt, dass die Summe der chemischen Elemente der Legierung 100 at.% ergibt.

Die TiAl - Legierung beinhaltet nach einer weiteren erfindungsgemäßen Alternative neben Titan und unvermeidbaren Verunreinigungen 46 bis 48 at.% Aluminium, 3,5 bis 5 at.% Niob, 0,1 bis 0,5 at.% Molybdän, 0,4 bis 1,8 at% Wolfram, 0,1 bis 3 at.% Zirkon, 0,35 bis 2,2 at.% Silizium, 0,25 bis 0,35 at.% Kohlenstoff und 0,05 bis 0,15 at.% Bor, wobei die Legierung genau diese Zusammensetzung aufweisen kann oder ein zusätzliches weiteres Legierungselement, nämlich Hafnium, umfassen kann. In jedem Fall ist der Anteil an Titan so gewählt, dass die Summe der chemischen Elemente der Legierung 100 at.% ergibt.

In diesen Legierungen können zum Beispiel Bor und Kohlenstoff sowohl zur Mischkristallverfestigung der Legierung beitragen als auch Boride und/oder Karbide erzeugen, welche die Gefügeausbildung positiv hinsichtlich einer homogenen Gefügestruktur mit geeigneten Koloniegrößen und Lamellendicken bzw. - abständen der α₂ - Ti₃Al - und γ - TiAl - Lamellen beeinflussen können.

Bei dem Verfahren zur Herstellung eines Bauteils aus einer TiAl - Legierung kann das im α - Phasen - Temperaturbereich wärmebehandelte Halbzeug oder Vorprodukt nachfolgend einer zweiten Wärmebehandlung bei einer Temperatur unterhalb einer γ - Solvus - Temperatur des Werkstoff unterzogen werden, um die Bildung der Lamellen aus α₂ - Ti₃Al und γ - TiAl aus den α - Ti - Körnern zu beeinflussen und gewünschte Lamellendicken bzw. - abstände einzustellen.

Eine entsprechende TiAl - Legierung bzw. ein daraus hergestelltes Bauteil kann somit in der TiAl - Legierung bei Einsatztemperaturen bis zu 1000 °C weniger als 5 vol.% β - Phase und vorzugsweise gar keine β - Phase aufweisen, so dass die Kriechbeständigkeit verbessert wird.

Die globularen Kolonien mit Lamellen aus α₂ - Ti₃Al und γ - TiAl können bei Raumtemperatur 95 vol.% oder mehr, insbesondere 98 vol.% oder mehr der TiAl - Legierung bilden. Der Rest kann durch Silizide, Karbide und/oder Boride gebildet sein, wobei die TiAl - Legierung bis zu 5% Gew.%, vorzugsweise bis zu 2% Gew.% Silizide, Karbide und/oder Boride enthalten kann, deren mittlere oder maximale Korngröße kleiner oder gleich 5 µm sein kann.

Die globularen Kolonien aus α₂ - Ti₃Al - und γ - TiAl - Lamellen können eine mittlere oder maximale Größe von 50 bis 300 µm, insbesondere von 100 bis 200 µm aufweisen, wobei der mittlere Lamellenabstand im Bereich von 10 nm bis 1 µm liegen kann. Unter dem Lamellenabstand wird hierbei der Abstand von Lamellen gleicher Phase zueinander verstanden, also der Abstand einer γ - TiAl - Lamelle zu der nächsten γ - TiAl - Lamelle bzw. der Abstand einer α₂ - Ti₃Al - Lamelle zur nächsten α₂ - Ti₃Al - Lamelle.

### KURZBESCHREIBUNG DER FIGUR

Die beigefügte Zeichnung zeigt in rein schematischer Weise das Gefüge einer erfindungsgemäßen TiAl - Legierung bzw. eines Bauteils aus einer TiAl - Legierung.

### AUSFÜHRUNGSBEISPIEL

Weitere Vorteile, Kennzeichen und Merkmale der vorliegenden Offenbarung werden bei der nachfolgend detaillierten Beschreibung deutlich.

Für eine TiAl - Legierung, die aus 43,8 at.% Aluminium, 4 at.% Niob, 0,9 at.% Molybdän, 0,3 at.% Silizium, 0,3 at.% Kohlenstoff, 0,1 at.% Bor sowie Rest Titan und unvermeidbaren Verunreinigungen besteht, kann durch die entsprechenden Wärmebehandlungen im α - Phasen - Temperaturbereich und einer nachfolgenden zweiten Wärmebehandlung bei einer Temperatur unterhalb der γ - Solvus - Temperatur der TiAl - Legierung ein Gefüge ausgebildet werden, wie es in der beigefügten Zeichnung dargestellt ist. Die globularen Kolonien 1 aus α₂ - Ti₃Al - Lamellen 2 und γ - TiAl - Lamellen 3 sind gleichachsig mit ähnlichen Größen und kugelartigen Formen ausgebildet, wobei sich an den Grenzen der Kolonien 1 Silizide 4 sowie Boride 5 und Karbide 6 ausgeschieden haben.

### BEZUGSZEICHENLISTE

- 1: globulare Kolonien
- 2: α₂ - Ti₃Al - Lamellen
- 3: γ - TiAl - Lamellen
- 4: Silizide
- 5: Boride
- 6: Karbide

## Patentansprüche

1. TiAl - Legierung, die bei Raumtemperatur eine Mikrostruktur aufweist, die globulare Kolonien (1) aus Lamellen aus α₂ - Ti₃Al (2) und γ - TiAl (3) sowie Silizidausscheidungen (4) umfasst, wobei die β - Phase in der Legierung weniger als 5 Vol.-% ausmacht und die Legierung eine der folgenden Zusammensetzungen beinhaltet:
(i) 43,5 bis 45 at.% Aluminium,
3,5 bis 4,5 at.% Niob,
0,1 bis 0,5 at.% Molybdän,
0,4 bis 1 at.% Wolfram
0,25 bis 0,35 at.% Silizium,
0,25 bis 0,35 at.% Kohlenstoff,
0,05 bis 0,15 at.% Bor,
0 bis 3,5 at.% Zirkon,
0 bis 0,3 at.% Hafnium,
unvermeidbare Verunreinigungen und
Titan, wobei Titan in einer Menge vorgesehen ist, dass die Summe von Anteilen enthaltener chemischer Elemente 100 at.% ergibt;
(ii) 43,5 bis 45 at.% Aluminium,
3,5 bis 4,5 at.% Niob,
0,85 bis 0,95 at.% Molybdän,
0,1 bis 3 at.% Zirkon
0,25 bis 2,2 at.% Silizium,
0,25 bis 0,35 at.% Kohlenstoff,
0,05 bis 0,15 at.% Bor,
0 bis 2.0 at.% Wolfram,
0 bis 0,3 at.% Hafnium,
unvermeidbare Verunreinigungen und
Titan, wobei Titan in einer Menge vorgesehen ist, dass die Summe von Anteilen enthaltener chemischer Elemente 100 at.% ergibt;
(iii) 46 bis 48 at.% Aluminium,
3,5 bis 5 at.% Niob,
0,1 bis 0,5 at.% Molybdän,
0,4 bis 1,8 at% Wolfram
0,1 bis 3 at.% Zirkon
0,35 bis 2,2 at.% Silizium,
0,25 bis 0,35 at.% Kohlenstoff,
0,05 bis 0,15 at.% Bor,
0 bis 0,3 at.% Hafnium,
unvermeidbare Verunreinigungen und
Titan, wobei Titan in einer Menge vorgesehen ist, dass die Summe von Anteilen enthaltener chemischer Elemente 100 at.% ergibt.

2. Verfahren zur Herstellung eines Bauteils aus einer TiAl - Legierung nach Anspruch 1, welches die folgenden Schritte umfasst:
- Auswahl einer TiAl - Legierung, die eine chemische Zusammensetzung der TiAl - Legierung nach Anspruch 1 umfasst, und die bei der zu wählenden chemischen Zusammensetzung der TiAl - Legierung in einem α - Phasen - Temperaturbereich in der α - Ti - Phase mit Siliziden vorliegt,
- Erschmelzen der TiAl - Legierung,
- Gießen der TiAl - Legierung zu einem Halbzeug oder Verdüsen der TiAl - Legierung zu Pulver,
- Ausscheidungsstabilisieren des Halbzeugs oder eines aus dem Halbzeug oder dem Pulver hergestellten Vorprodukts durch Abkühlen des Halbzeugs oder des Vorprodukts von einer Silizidstarttemperatur in der Weise, dass sich Silizide ausscheiden,
- Wärmebehandlung des ausscheidungsstabilisierten Halbzeugs oder Vorprodukts in dem α - Phasen - Temperaturbereich in dem Silizidauscheidungen (4) vorliegen für 0,5 bis 2 Stunden und Abkühlen, sodass sich globulare Kolonien (1) aus Lamellen aus α₂ - Ti₃Al (2) und γ - TiAl (3) bilden.

3. Verfahren nach Anspruch 2,
wobei die Ausscheidungsstabilisierung direkt bei der Erstarrung aus der Schmelze oder bei der Abkühlung nach einer Kompaktierung oder Umformung erfolgt und/oder die Silizidstarttemperatur über oder unter einer Silizidauflösungstemperatur liegt.

4. Verfahren nach einem der Ansprüche 2 bis 3,
wobei der α - Phasen - Temperaturbereich unterhalb einer Silizidauflösungstemperatur und oberhalb einer Gamma - Solvus - Temperatur liegt und vorzugsweise einen Bereich von wenigstens 15 K, insbesondere wenigstens 20 K einschließt.

5. Verfahren nach einem der Ansprüche 2 bis 4,
wobei der α - Phasen - Temperaturbereich, eine Silizidauflösungstemperatur und/oder eine Gamma - Solvus - Temperatur der TiAl - Legierung durch Simulationsrechnungen und/oder durch Testschmelzen und metallographische Untersuchungen ermittelt wird.

6. Verfahren nach einem der Ansprüche 2 bis 5,
wobei die TiAl - Legierung so gewählt wird, dass die TiAl - Legierung eine peritektische Erstarrung mit der Bildung von α - Ti - Phase oder eine Erstarrung mit der Bildung von β - Phase zeigt.

7. Verfahren nach einem der Ansprüche 2 bis 6,
wobei das wärmebehandelte Halbzeug oder Vorprodukt einer zweiten Wärmebehandlung bei einer Temperatur unterhalb einer Gamma - Solvus - Temperatur für eine Zeitdauer von 2 Stunden bis 24 Stunden unterzogen wird.

8. Bauteil aus einer TiAl - Legierung nach Anspruch 1, vorzugsweise für eine Strömungsmaschine, wobei die TiAl - Legierung bei Einsatztemperaturen bis zu 900 °C weniger als 5 Vol.% β - Phase aufweist und die globularen Kolonien eine mittlere oder maximale Größe von 50 bis 300 µm aufweisen.

9. Bauteil nach Anspruch 8,
wobei die TiAl - Legierung bei Einsatztemperaturen bis zu 900 °C keine β - Phase aufweist.

10. Bauteil nach einem der Ansprüche 8 bis 9,
wobei die globulare Kolonien aus Lamellen aus α₂ - Ti₃Al und γ - TiAl mehr oder gleich 95 Vol.%, vorzugsweise mehr oder gleich 98 Vol.% der TiAl - Legierung bilden.

11. Bauteil nach einem der Ansprüche 8 bis 10,
wobei in der TiAl - Legierung bis 5 Gew.%, vorzugsweise bis zu 2 Gew.% Silizide, Karbide und/oder Boride enthalten sind, wobei die mittlere oder maximale Korngröße der Silizide, Karbide und/oder Boride kleiner oder gleich 5 µm ist, insbesondere der Durchmesser gemäß einem Kreis-Flächen-Äquivalent kleiner oder gleich 5 µm ist.

12. Bauteil nach einem der Ansprüche 8 bis 11,
wobei die globularen Kolonien aus Lamellen aus α₂ - Ti₃Al und γ - TiAl eine mittlere oder maximale Größe von 100 bis 200 µm aufweisen und/oder der mittlere Lamellenabstand im Bereich von 10 nm bis 1 µm liegt.

## Claims

1. TiAl alloy which has a microstructure at room temperature that comprises globular colonies (1) of lamellae of α₂-Ti₃Al(2) and γ-TiAl (3) and silicide precipitates (4), wherein the β phase in the alloy makes up less than 5 vol.% and the alloy has one of the following compositions:
(i) 43.5 to 45 at.% aluminum,
3.5 to 4.5 at.% niobium,
0.1 to 0.5 at.% molybdenum,
0.4 to 1 at.% tungsten,
0.25 to 0.35 at.% silicon,
0.25 to 0.35 at.% carbon,
0.05 to 0.15 at.% boron,
0 to 3.5 at.% zircon,
0 to 0.3 at.% hafnium,
unavoidable impurities and
titanium, wherein titanium is provided in such an amount that the sum of the proportions of chemical elements contained amounts to 100 at.%;
(ii) 43.5 to 45 at.% aluminum,
3.5 to 4.5 at.% niobium,
0.85 to 0.95 at.% molybdenum,
0.1 to 3 at.% zircon,
0.25 to 2.2 at.% silicon,
0.25 to 0.35 at.% carbon,
0.05 to 0.15 at.% boron,
0 to 2.0 at.% tungsten,
0 to 0.3 at.% hafnium,
unavoidable impurities and
titanium, wherein titanium is provided in such an amount that the sum of the proportions of chemical elements contained amounts to 100 at.%;
(iii) 46 to 48 at.% aluminum,
3.5 to 5 at.% niobium,
0.1 to 0.5 at.% molybdenum,
0.4 to 1.8 at.% tungsten
0.1 to 3 at.% zircon,
0.35 to 2.2 at.% silicon,
0.25 to 0.35 at.% carbon,
0.05 to 0.15 at.% boron,
0 to 0.3 at.% hafnium,
unavoidable impurities and
titanium, wherein titanium is provided in such an amount that the sum of the proportions of chemical elements contained amounts to 100 at.%;

2. Method for producing a component from a TiAl alloy according to claim 1, which method comprises the following steps:
- selecting a TiAl alloy which comprises a chemical composition of the TiAl alloy according to claim 1, and which is present in the α-Ti phase with silicides in the chemical composition of the TiAl alloy to be selected in an α phase temperature range,
- melting the TiAl alloy,
- casting the TiAl alloy into a semi-finished product or atomizing the TiAl alloy to form powder,
- precipitation-stabilizing the semi-finished product or a preliminary product produced from the semi-finished product or the powder by cooling the semi-finished product or the preliminary product from a silicide starting temperature in such a way that silicides are precipitated,
- heat-treating the precipitation-stabilized semi-finished product or preliminary product in the α-phase temperature range in which silicide precipitates (4) are present for 0.5 to 2 hours and cooling, such that globular colonies (1) of lamellae of α₂-Ti₃Al (2) and γ-TiAl (3) are formed.

3. Method according to claim 2, wherein the precipitation stabilization takes place directly during solidification from the melt or during cooling after compaction or shaping, and/or the silicide starting temperature is above or below a silicide dissolution temperature.

4. Method according to any of claims 2 to 3, wherein the α-phase temperature range is below a silicide dissolution temperature and above a gamma solvus temperature and preferably includes a range of at least 15 K, in particular at least 20 K.

5. Method according to any of claims 2 to 4, wherein the α-phase temperature range, a silicide dissolution temperature and/or a gamma solvus temperature of the TiAl alloy is determined by simulation calculations and/or by test melts and metallographic examinations.

6. Method according to any of claims 2 to 5, wherein the TiAl alloy is selected such that the TiAl alloy exhibits peritectic solidification with α-Ti phase formation or solidification with β-phase formation.

7. Method according to any of claims 2 to 6, wherein the heat-treated semi-finished product or preliminary product is subjected to a second heat treatment at a temperature below a gamma-solvus temperature for a period of 2 hours to 24 hours.

8. Component made of a TiAl alloy according to claim 1, preferably for a turbomachine, wherein the TiAl alloy has less than 5 vol.% of β phase at operating temperatures of up to 900°C, and the globular colonies have an average or maximum size of 50 to 300 µm.

9. Component according to claim 8, wherein the TiAl alloy does not have a β phase at operating temperatures of up to 900°C.

10. Component according to any of claims 8 to 9, wherein the globular colonies of lamellae of α₂-Ti₃Al and γ-TiAl form more than or equal to 95 vol.%, preferably more than or equal to 98 vol.%, of the TiAl alloy.

11. Component according to any of claims 8 to 10, wherein up to 5 wt.%, preferably up to 2 wt.%, of silicides, carbides and/or borides are contained in the TiAl alloy, wherein the average or maximum grain size of the silicides, carbides and/or borides is smaller than or equal to 5 µm, in particular the diameter according to a circle-area equivalent is smaller than or equal to 5 µm.

12. Component according to any of claims 8 to 11, wherein the globular colonies of lamellae of α₂-Ti₃Al and γ-TiAl have an average or maximum size of 100 to 200 µm and/or the average lamellae spacing is in the range of from 10 nm to 1 µm.

## Revendications

1. Alliage TiAI présentant, à température ambiante, une microstructure comprenant des colonies globulaires (1) constituées de lamelles de α₂-Ti₃Al (2) et de γ-TiAl (3) ainsi que des précipités de siliciure (4), la phase β dans l'alliage représentant moins de 5 % en volume et l'alliage contenant l'une des compositions suivantes :
(i) 43,5 à 45 % en atome d'aluminium,
3,5 à 4,5 % en atome de niobium,
0,1 à 0,5 % en atome de molybdène,
0,4 à 1 % en atome de tungstène
0,25 à 0,35 % en atome de silicium,
0,25 à 0,35 % en atome de carbone,
0,05 à 0,15 % en atome de bore,
0 à 3,5 % en atome de zircon,
0 à 0,3 % en atome de hafnium,
des impuretés inévitables et
du titane, le titane étant prévu en une quantité telle que la somme des proportions des éléments chimiques contenus donne 100 % en atome ;
(ii) 43,5 à 45 % en atome d'aluminium,
3,5 à 4,5 % en atome de niobium,
0,85 à 0,95 % en atome de molybdène,
0,1 à 3 % en atome de zircon
0,25 à 2,2 % en atome de silicium,
0,25 à 0,35 % en atome de carbone,
0,05 à 0,15 % en atome de bore,
0 à 2,0 % en atome de tungstène,
0 à 0,3 % en atome de hafnium,
des impuretés inévitables et
du titane, le titane étant prévu en une quantité telle que la somme des proportions des éléments chimiques contenus donne 100 % en atome ;
(iii) 46 à 48 % en atome d'aluminium,
3,5 à 5 % en atome de niobium,
0,1 à 0,5 % en atome de molybdène,
0,4 à 1,8 % en atome de tungstène
0,1 à 3 % en atome de zircon
0,35 à 2,2 % en atome de silicium,
0,25 à 0,35 % en atome de carbone,
0,05 à 0,15 % en atome de bore,
0 à 0,3 % en atome de hafnium,
des impuretés inévitables et
du titane, le titane étant prévu en une quantité telle que la somme des proportions des éléments chimiques contenus donne 100 % en atome.

2. Procédé permettant la fabrication d'un composant à partir d'un alliage TiAl selon la revendication 1, comprenant les étapes suivantes :
- sélectionner un alliage TiAl qui comprend une composition chimique de l'alliage TiAl selon la revendication 1, et qui est présent dans la composition chimique de l'alliage TiAl à sélectionner dans une plage de température de phase α dans la phase α-Ti avec des siliciures,
- faire fondre l'alliage TiAl,
- mouler l'alliage TiAl en un demi-produit ou atomiser l'alliage TiAl en poudre,
- stabiliser par précipitation le demi-produit ou un pré-produit fabriqué à partirdu demi-produit ou de la poudre par refroidissement du demi-produit ou du pré-produit à une température de départ de siliciure de telle sorte que les siliciures sont précipités,
- traiter thermiquement le demi-produitou le pré-produit stabilisé par précipitation dans la plage de température de phase α, dans laquelle des précipités de siliciure (4) sont présents, pendant 0,5 à 2 heures et refroidir afin que des colonies globulaires (1) soient constituées de lamelles de α₂-Ti₃Al (2) et de γ-TiAl (3).

3. Procédé selon la revendication 2,
dans lequel
la stabilisation par précipitation a lieu directement lors de la solidification de la masse fondue ou lors du refroidissement après compactage ou transformation et/ou la température de départ de siliciure est supérieure ou inférieure à une température de dissolution de siliciure.

4. Procédé selon l'une des revendications 2 à 3,
dans lequel
la plage de température de phase α est inférieure à une température de dissolution de siliciure et supérieure à une température de gamma solvus et comprend de préférence une plage d'au moins 15 K, en particulier d'au moins 20 K.

5. Procédé selon l'une des revendications 2 à 4,
dans lequel
la plage de température de phase α, une température de dissolution de siliciure et/ou une température de gamma solvus de l'alliage TiAl est déterminée pardes calculs de simulation et/ou par des fusions d'essai et des examens métallographiques.

6. Procédé selon l'une des revendications 2 à 5,
dans lequel
l'alliage TiAl est choisi de telle sorte que l'alliage TiAl présente une solidification péritectique avec la formation de phase α-Ti ou une solidification avec une formation de phase β.

7. Procédé selon l'une des revendications 2 à 6,
dans lequel
le demi-produit ou le pré-produit traité thermiquement est soumis à un second traitement thermique à une température inférieure à une température de gamma solvus pendant une période de 2 heures à 24 heures.

8. Composant constitué d'un alliage TiAl selon la revendication 1, de préférence pour une machine à écoulement de fluide, dans lequel l'alliage TiAl présente moins de 5 % en volume de phase β à des températures de fonctionnement allant jusqu'à 900 °C et les colonies globulaires présentent une taille moyenne ou maximale de 50 à 300 µm.

9. Composant selon la revendication 8,
dans lequel
l'alliage TiAl ne présente pas de phase β à des températures de fonctionnement allant jusqu'à 900 °C.

10. Composant selon l'une des revendications 8 à 9,
dans lequel
les colonies globulaires constituées de lamelles de α₂-Ti₃Al et de γ-TiAl forment 95 % en volume ou plus, de préférence 98 % en volume ou plus, de l'alliage TiAl.

11. Composant selon l'une des revendications 8 à 10,
dans lequel
l'alliage TiAl contient jusqu'à 5 % en poids, de préférence jusqu'à 2 % en poids, de siliciures, carbures et/ou borures, la granulométrie moyenne ou maximale des siliciures, carbures et/ou borures étant inférieure ou égale à 5 µm, en particulier le diamètre étant inférieur ou égal à 5 µm selon un équivalent de surface circulaire.

12. Composant selon l'une des revendications 8 à 11,
dans lequel
les colonies globulaires constituées de lamelles de α₂-Ti₃Al et de γ-TiAl présentent une taille moyenne ou maximale de 100 à 200 µm et/ou l'espacement moyen des lamelles est dans la plage de 10 nm à 1 µm.
